# EUROPÄISCHE PATENTSCHRIFT

(11) **EP 2 176 520 B1**
(45) Veröffentlichungstag und Bekanntmachung des Hinweises auf die Patenterteilung: **31.08.2016**
(21) Anmeldenummer: 08786328.8
(22) Anmeldetag: 22.07.2008
(51) Int. Cl.: F01D 5/06

(54) **VERFAHREN ZUR HERSTELLUNG EINER TURBINENKOMPONENTE UND ENTSPRECHENDE TURBINENKOMPONENTE**
METHOD FOR PRODUCING A TURBINE COMPONENT AND CORRESPONDING TURBINE COMPONENT
PROCÉDÉ DE FABRICATION D'UN COMPOSANT DE TURBINE ET COMPOSANT DE TURBINE ASSOCIÉ

(30) Priorität: 08.08.2007 EP 07015626
(43) Veröffentlichungstag der Anmeldung: 21.04.2010
(73) Patentinhaber: Siemens Aktiengesellschaft, 80333 München (DE)
(72) Erfinder: WIEGHARDT, Kai, 68167 Mannheim (DE)
(86) Internationale Anmeldenummer: PCT/EP2008/059592
(87) Internationale Veröffentlichungsnummer: WO 2009/019131

(56) Entgegenhaltungen:
- EP-A- 1 243 754
- WO-A-2004/051056
- DE-A1- 4 239 710
- DE-A1- 10 052 176
- DE-A1- 10 348 422
- US-A- 4 743 165

## Beschreibung

Die Erfindung betrifft ein Verfahren zur Herstellung einer Turbinenkomponente, insbesondere einer Turbinenwelle oder einem Dampfturbinengehäuse. Des Weiteren betrifft die Erfindung eine Turbinenkomponente, insbesondere eine Turbinenwelle oder ein Dampfturbinengehäuse.

Bei der Entwicklung, Planung und Fertigung eines Dampfkraftwerkes werden sehr viele Anstrengungen unternommen, damit ein hoher Wirkungsgrad des Dampfkraftwerkes erreicht wird. Eine sehr effektive Maßnahme zur Steigerung des Wirkungsgrades von Dampfkraftwerken liegt in der Erhöhung der Dampfzustände, insbesondere in der Erhöhung der Dampfeintrittstemperatur. Daher werden Anstrengungen unternommen, um Dampfturbinen für Dampfeintrittstemperaturen von 700°C bis 720°C betreiben zu können. Solch hohe Temperaturen erfordern die Auswahl von geeigneten Werkstoffen für die thermisch belasteten Komponenten eines Dampfkraftwerkes. Insbesondere werden die Wellen und die Gehäuse von Dampfturbinen thermisch stark belastet. Für die thermisch am höchsten beanspruchten Bereiche der Komponenten können Nickelbasis-Werkstoffe eingesetzt werden. Unter Nickelbasis-Werkstoffen sind hochtemperaturfeste Legierungen zu verstehen, die insbesondere auf Nickel-Basis aufgebaut sind.

Allerdings sind die Nickelbasis-Legierungen in etwa dreimal so teuer wie herkömmliche Werkstoffe. Eine Welle in einer Monoblock-Ausführung wäre zwar für den Einsatz in einer bei 700°C Dampfeintrittstemperatur betriebenen Dampfturbine geeignet, allerdings wären die Herstellungs-, Material- und Bearbeitungskosten vergleichsweise hoch.

In den Bereichen, die durch thermodynamische Umwandlungsprozesse thermisch geringer belastet werden, können hochwarmfeste Stähle, wie z. B. 10Gew.-% Cr-Stahl verwendet werden. Die Temperaturen, bei denen solche Stähle eingesetzt werden können, liegen ungefähr 100 Kelvin unter der angestrebten Dampfeintrittstemperatur von 700°C.

Die Großkomponenten, wie z. B. die Dampfturbinenwellen für Dampfturbinen mit einer Dampfeintrittstemperatur von 700°C können daher nicht komplett aus Superlegierungen, wie z. B. Nickelbasis-Werkstoffe, bestehen können, sondern müssen Fügestellen mit hochwarmfesten Stählen, wie z. B. den 10%igen Chromstahl aufweisen.

In der EP 1 378 629 wird beispielsweise eine aus zwei Materialien zusammengefügte Dampfturbinenwelle offenbart, wobei das eine Material eine Nickelbasis-Legierung umfasst und das andere Material aus einem hochfesten Stahl besteht. Diese Turbinenwelle wird an seiner Fügestelle mittels einer innenliegenden Verschraubung miteinander verschraubt. Verschraubungen bilden allerdings immer ein gewisses Risiko, da Schraubverbindungen brechen können.

Eine weitere Möglichkeit, eine Komponente aus einer Superlegierung und einem hochwarmfesten Stahl herzustellen, wäre, die beiden Materialien miteinander mittels einer Schweißnaht zu verschweißen. Die Schweißung verbindet somit zwei Teilkomponenten, von denen das eine im Betrieb heißer ist als die zweite Teilkomponente und gleichzeitig einen höheren thermischen Ausdehnungskoeffizienten besitzt, wie es bei nickelbasisbasierten Legierungen der Fall ist. Somit ist die thermische Ausdehnung der beiden Teilkomponenten sehr unterschiedlich. Eine starre stoffschlüssige Schweißverbindung würde somit sehr hohen thermischen Spannungen ausgesetzt sein. Eine solche Schweißung wird in der DE 10348422 A1 offenbart. Solche thermischen Spannungen würden die zulässigen Langzeit-Festigkeitswerte der Schweißnaht übertreffen. Darüber hinaus wirken im stationären Betrieb im Schweißnahtbereich statische Primärspannungen aus Fliehkraft, Schubkräften und Leistungsmomenten, High-Cycle-Fatigue (HCF) durch den Wellendurchhang sowie Eigenspannungen aus dem Schweißverfahren.

Wünschenswert wäre es, eine Komponente herstellen zu können, die aus zwei unterschiedlichen Materialien besteht, wobei die Schweißnaht bei einer thermischen Belastung zuverlässig ist.

Die Aufgabe wird gelöst durch ein Verfahren zur Herstellung einer Turbinenkomponente mit den Schritten:
- Bereitstellen einer eine Superlegierung aufweisenden ersten Teilkomponente (2),
- Bereitstellen einer einen hochwarmfesten Stahl aufweisenden zweiten Teilkomponente (3),
- Verbindungsschweißen der ersten Teilkomponente (2) mit der zweiten Teilkomponente (3), wobei eine Schweißnaht (5) zwischen der ersten Teilkomponente (2) und der zweiten Teilkomponente (3) gebildet wird,
- Erwärmen der Schweißnaht (5) auf eine Temperatur, die 70% bis 130% der Anlasstemperatur des hochwarmfesten Stahls entspricht.

Die Aufgabe wird des Weiteren gelöst durch eine Turbinenkomponente, umfassend eine eine Superlegierung aufweisende erste Teilkomponente (2) und eine direkt mit der ersten Teilkomponente (2) verschweißten, einen hochwarmfesten Stahl aufweisende zweite Teilkomponente (3).

Vorteilhafte Weiterbildungen sind in den Unteransprüchen beschrieben.

Die Erfindung geht von dem Gedanken aus, dass die Schweißnaht nach der Verbindungsschweißung und vor der mechanischen Bearbeitung einer speziellen Wärmebehandlung unterzogen werden soll, damit diese den gewünschten Anforderungen entspricht. Dabei geht die Erfindung von dem Gedanken aus, dass durch diese Wärmebehandlung thermische Spannungen in der Schweißnaht ganz oder teilweise relaxieren. Beim nachfolgenden Abkühlen stellt sich im kalten Bauteil ein Eigenspannungszustand ein, den die Verbindung ertragen kann. Durch die Wärmebehandlung reduziert sich die Kurzzeit-Festigkeit der zweiten Teilkomponente auf einen niedrigeren Wert.

Die Wärmebehandlung kann lokal erfolgen, d. h. lediglich die Schweißnaht wird aufgeheizt. Es kann aber ebenso die komplette Komponente aufgeheizt werden.

In einer vorteilhaften Weiterbildung wird die erste Teilkomponente aus einem nickelbasierten Werkstoff gebildet, insbesondere einer nickelbasierten Superlegierung. Gerade ein nickelbasierter Werkstoff ist für hohe Temperaturen geeignet und somit für das Anwendungsgebiet optimal.

Vorteilhafterweise wird die zweite Teilkomponente aus einem 10%igen Chromstahl gebildet. Die zweite Teilkomponente kann ebenso aus einem X12-Stahl gebildet werden. Die beiden vorgenannten Materialien sind für die Anwendung im Dampfturbinenbau optimal und sind daher als besonders geeignet einzustufen.

Die Anlasstemperatur kann vorteilhafterweise bei 730°C liegen. Die Temperatur, auf die die Schweißnaht erwärmt werden soll, kann dabei zwischen 80% bis 120% der Anlasstemperatur von 730°C liegen. Vorteilhafterweise kann der Temperaturbereich auch zwischen 90% und 110% der Anlasstemperatur von 730°C sein. Es kann aber ebenso jeder beliebige Intervall zwischen 80% und 120% gewählt werden.

Vorteilhafterweise umfasst die Komponente eine Turbinenwelle für eine Dampfturbine. Turbinenwellen sind die am meisten thermisch beanspruchten Komponenten in einer Dampfkraftanlage.

Vorteilhafterweise umfasst die Komponente ein Gehäuse für eine Dampfturbine. Neben den Turbinenwellen sind die Gehäuse für Dampfturbinen besonders thermisch belastet.

Durch die Wärmebehandlung der Schweißnaht ist eine sehr einfache und kostengünstige Lösung angegeben, um eine Komponente bereitzustellen, die für die Erhöhung des Wirkungsgrades in einer Dampfkraftanlage genutzt wird. Für diese Wärmebehandlung sind keine größeren Umbaumaßnahmen im Herstellungsprozess zu berücksichtigen.

Vorteilhafterweise werden Eigenspannungen in der Schweißnaht abgebaut, wobei die Härtewerte homogenisiert werden. Darüber hinaus lässt sich die Verbesserung der Schweißnaht gut messen und berechnen, wodurch eine Überprüfbarkeit der Schweißnaht gegeben ist.

Im Folgenden wird ein Ausführungsbeispiel der Erfindung anhand von Abbildungen näher erläutert.

Es zeigen:
- Figur 1: eine Seitenansicht einer Welle,
- Figur 2: eine Seitenansicht eines oberen Teils eines Gehäuses.

Die Figur 1 zeigt eine Seitenansicht einer als Welle ausgebildete Turbinenkomponente 1. Die Turbinenkomponente 1 umfasst eine erste Teilkomponente 2 und eine zweite Teilkomponente 3. Die erste Teilkomponente 2 kann beispielsweise aus einer nickelbasierten Superlegierung oder aus einem nickelbasierten Werkstoff gebildet werden. Nickelbasierte Werkstoffe sind besonders für hohe Temperaturen geeignet und somit kann die Turbinenkomponente 1, wenn sie als Welle ausgebildet ist, in der in der Figur 1 dargestellten Anordnung von links mit Dampfeintrittstemperaturen von über 700°C beaufschlagt werden.

Die zweite Teilkomponente 3 kann aus einem X12-Stahl oder aus einem 10%igen Chromstahl gebildet werden. Diese Werkstoffe sind für hohe Dampfeintrittstemperaturen von 700°C nicht geeignet. Durch thermodynamische Umwandlungsprozesse wird in einer Strömungsrichtung 4 der Dampf abgekühlt, wodurch die zweite Teilkomponente 3 thermisch weniger belastet wird als die erste Teilkomponente 2.

In einem ersten Verfahrensschritt wird die erste Teilkomponente 2 bereitgestellt, die eine Superlegierung aufweist. In einem weiteren Verfahrensschritt wird die zweite Teilkomponente 3 aus einem einen hochwarmfesten Stahl aufweisenden Komponente bereitgestellt.

In einem weiteren Schritt wird die erste Teilkomponente 2 und die zweite Teilkomponente 3 mittels einer Schweißnaht 5 zwischen der ersten Teilkomponente 2 und der zweiten Teilkomponente 3 miteinander verschweißt.

In einem weiteren Verfahrensschritt wird die Schweißnaht 5 auf eine Temperatur, die 70% bis 130% der Anlasstemperatur des hochwarmfesten Stahls entspricht, erwärmt.

Die Schweißnaht wird nach der Schweißung auf eine Temperatur, die 70% bis 130% der Anlasstemperatur des hochwarmfesten Stahls entspricht, erwärmt. Vor dieser Erwärmung kann die Komponente 1 mit der Schweißnaht 5 abgekühlt sein.

Bei 10%igem Chromstahl liegt die Anlasstemperatur bei 730°C. Alternativ zu dem vorgenannten Temperaturintervall kann die Temperatur zwischen 80% und 120% der Anlasstemperatur gewählt werden. Die Temperatur kann beispielsweise zwischen 90% und 110% der Anlasstemperatur des hochwarmfesten Stahls gewählt werden.

Genauso können beliebige Bereiche aus dem größeren Bereich 70% bis 130% gewählt werden, um die Schweißnaht 5 zu erwärmen.

In der Figur 2 ist eine als Gehäuse für eine Dampfturbine ausgebildete Turbinenkomponente 1 in einer Seitenansicht dargestellt. Der Übersichtigkeit wegen ist lediglich ein oberer Teil des Gehäuses dargestellt. Das Gehäuse umfasst die erste Teilkomponente 2 und die zweite Teilkomponente 3 sowie eine zwischen der ersten Teilkomponente 2 und der zweiten Teilkomponente 3 angeordnete Schweißnaht 5. Die erste Teilkomponente 2 und die zweite Teilkomponente 3 umfasst die Materialauswahl wie zur Figur 1 bezogen auf die Welle angegeben. Insbesondere umfasst die erste Teilkomponente 2 eine Superlegierung und die zweite Teilkomponente 3 ist aus einem hochwarmfesten Stahl gebildet.

## Patentansprüche

1. Verfahren zur Herstellung einer Turbinenkomponente (1) mit den Schritten:
erster Schritt:
Bereitstellen einer eine Superlegierung aufweisenden ersten Teilkomponente (2),
zweiter Schritt:
- Bereitstellen einer einen hochwarmfesten Stahl aufweisenden zweiten Teilkomponente (3),
dritter Schritt :
- Verbindungsschweißen der ersten Teilkomponente (2) mit der zweiten Teilkomponente (3), wobei eine Schweißnaht (5) zwischen der ersten Teilkomponente (2) und der zweiten Teilkomponente (3) gebildet wird,
vierter Schritt:
- Erwärmen der Schweißnaht (5) auf eine Temperatur, die 90% bis 110% der Anlasstemperatur des hochwarmfesten Stahls entspricht.

2. Verfahren nach Anspruch 1,
wobei die erste Teilkomponente (2) aus einem nickelbasierten Werkstoff gebildet wird.

3. Verfahren nach Anspruch 2,
wobei die erste Teilkomponente (2) aus einer nickelbasierten Superlegierung gebildet wird.

4. Verfahren nach Anspruch 1, 2 oder 3,
wobei die zweite Teilkomponente (3) aus einem 10Gew-% Cr-Stahl gebildet wird.

5. Verfahren nach einem der vorhergehenden Ansprüche,
wobei die zweite Teilkomponente (3) aus einem X12-Stahl gebildet wird.

6. Verfahren nach einem der vorhergehenden Ansprüche,
wobei die Anlasstemperatur 730°C beträgt.

7. Verfahren nach einem der vorhergehenden Ansprüche,
wobei die Temperatur zwischen 80% und 120% der Anlasstemperatur liegt.

8. Verfahren nach einem der vorhergehenden Ansprüche,
wobei die gesamte Turbinenkomponente (1) auf die Temperatur erwärmt wird.

9. Verfahren nach einem der vorhergehenden Ansprüche,
wobei die Turbinenkomponente (1) eine Turbinenwellen für eine Dampfturbine umfasst.

10. Verfahren nach einem der Ansprüche 1 - 8,
wobei die Turbinenkomponente (1) ein Gehäuse für eine Dampfturbine umfasst.

11. Turbinenkomponente (1),
umfassend eine eine Superlegierung aufweisende erste Teilkomponente (2) und eine direkt mit der ersten Teilkomponente (2) verschweißten, einen hochwarmfesten Stahl aufweisende zweite Teilkomponente (3),
wobei die Schweißnaht auf eine Temperatur, die 90% bis 110% der Anlasstemperatur des hochwarmfesten Stahls entspricht, wärmebehandelt ist.

12. Turbinenkomponente (1) nach Anspruch 11,
wobei die erste Teilkomponente (2) aus einem nickelbasierten Werkstoff gebildet ist.

13. Turbinenkomponente (1) nach Anspruch 11,
wobei die erste Teilkomponente (2) aus einer nickelbasierten Superlegierung gebildet ist.

14. Turbinenkomponente (1) nach einem der Ansprüche 11 - 13,
wobei die zweite Teilkomponente (3) aus einem 10%igen Chromstahl gebildet ist.

15. Turbinenkomponente (3) nach Anspruch 11,
wobei die zweite Teilkomponente (3) aus einem X12-Stahl gebildet ist.

16. Turbinenkomponente (1) nach einem der Ansprüche 11 - 15,
wobei die Turbinenkomponente (1) eine Welle für eine Dampfturbine ist.

17. Turbinenkomponente (1) nach einem der Ansprüche 11 - 15,
wobei die Turbinenkomponente (1) ein Gehäuse für eine Dampfturbine ist.

## Claims

1. Method for producing a turbine component (1), having the steps of:
- first step: providing a first part component (2) having a superalloy,
- second step: providing a second part component (3) having a high-temperature steel,
- third step: welding together the first part component (2) and the second part component (3), forming a welding seam (5) between the first part component (2) and the second part component (3),
- fourth step: heating the welding seam (5) to a temperature which corresponds to 90% to 110% of the tempering temperature of the high-temperature steel.

2. Method according to Claim 1,
wherein the first part component (2) is made of a nickel-based material.

3. Method according to Claim 2,
wherein the first part component (2) is made of a nickel-based superalloy.

4. Method according to Claim 1, 2 or 3,
wherein the second part component (3) is made of a steel containing 10% by weight of Cr.

5. Method according to one of the preceding claims,
wherein the second part component (3) is made of an X12 steel.

6. Method according to one of the preceding claims,
wherein the tempering temperature is 730°C.

7. Method according to one of the preceding claims,
wherein the temperature is between 80% and 120% of the tempering temperature.

8. Method according to one of the preceding claims,
wherein the entire turbine component (1) is heated to the temperature.

9. Method according to one of the preceding claims,
wherein the turbine component (1) comprises a turbine shaft for a steam turbine.

10. Method according to one of Claims 1-8,
wherein the turbine component (1) comprises a casing for a steam turbine.

11. Turbine component (1),
comprising a first part component (2) having a superalloy and a second part component (3) which is directly welded to the first part component (2) and has a high-temperature steel,
wherein the welding seam is heat-treated at a temperature which corresponds to 90% to 110% of the tempering temperature of the high-temperature steel.

12. Turbine component (1) according to Claim 11,
wherein the first part component (2) is made of a nickel-based material.

13. Turbine component (1) according to Claim 11,
wherein the first part component (2) is made of a nickel-based superalloy.

14. Turbine component (1) according to one of Claims 11-13, wherein the second part component (3) is made of a steel containing 10% of chromium.

15. Turbine component (1) according to Claim 11,
wherein the second part component (3) is made of an X12 steel.

16. Turbine component (1) according to one of Claims 11-15,
wherein the turbine component (1) is a shaft for a steam turbine.

17. Turbine component (1) according to one of Claims 11-15,
wherein the turbine component (1) is a casing for a steam turbine.

## Revendications

1. Procédé de fabrication d'un composant ( 1 ) de turbine comprenant les stades :
Premier stade :
- on se procure un premier sous-composant ( 2 ) comportant un super-alliage,
Deuxième stade :
- on se procure un deuxième sous-composant ( 3 ) comportant un acier résistant à chaud,
Troisième stade :
- on soude d'assemblage le premier sous-composant ( 2 ) au deuxième sous-composant ( 3 ), un cordon ( 5 ) de soudure étant formé entre le premier sous-composant ( 2 ) et le deuxième sous-composant ( 3 ),
Quatrième stade :
- on porte le cordon ( 5 ) de soudure à une température qui correspond de 90 % à 100 % de la température de revenu de l'acier résistant à chaud.

2. Procédé suivant la revendication 1,
dans lequel on forme le premier sous-composant ( 1 ) en un matériau à base de nickel.

3. Procédé suivant la revendication 2,
dans lequel on forme le premier sous-composant ( 2 ) en un super-alliage à base de nickel.

4. Procédé suivant la revendication 1, 2 ou 3,
dans lequel on forme le deuxième sous-composant ( 3 ) en un acier à 10 % en poids de Cr.

5. Procédé suivant l'une des revendications précédentes,
dans lequel on forme le deuxième sous-composant ( 3 ) en un acier X12.

6. Procédé suivant l'une des revendications précédentes,
dans lequel la température de revenu est de 730°C.

7. Procédé suivant l'une des revendications précédentes,
dans lequel la température est comprise entre 80 % et 120 % de la température de revenu.

8. Procédé suivant l'une des revendications précédentes,
dans lequel on porte à la température tout le composant ( 1 ) de turbine.

9. Procédé suivant l'une des revendications précédentes,
dans lequel le composant ( 1 ) de turbine comprend un arbre pour une turbine à vapeur.

10. Procédé suivant l'une des revendications 1 à 8,
dans lequel le composant ( 1 ) de turbine comprend une carcasse pour une turbine à vapeur.

11. Composant ( 1 ) de turbine,
comprenant un premier sous-composant ( 2 ) comportant un super-alliage et un deuxième sous-composant ( 3 ) soudé directement au premier sous-composant ( 2 ) et en un acier résistant à chaud,
dans lequel le cordon de soudure est traité à chaud à une température qui correspond de 90 % à 110 % de la température de revenu de l'acier résistant à chaud.

12. Composant ( 1 ) de turbine suivant la revendication 11, dans lequel le premier sous-composant ( 2 ) est en un matériau à base de nickel.

13. Procédé suivant la revendication 11,
dans lequel le premier sous-composant ( 2 ) est en un super-alliage à base de nickel.

14. Procédé suivant l'une des revendications 11 à 13,
dans lequel le deuxième sous-composant ( 3 ) est en un acier à 10 % de chrome.

15. Procédé suivant la revendication 11,
dans lequel le deuxième sous-composant ( 3 ) est en un acier X12.

16. Procédé suivant l'une des revendications 11 à 15,
dans lequel le composant ( 1 ) de turbine est un arbre pour une turbine à vapeur.

17. Procédé suivant l'une des revendications 11 à 15,
dans lequel le composant ( 1 ) de turbine est une carcasse pour une turbine à vapeur.
